# EUROPÄISCHE PATENTSCHRIFT

(11) **EP 0 023 238 B1**
(45) Veröffentlichungstag und Bekanntmachung des Hinweises auf die Patenterteilung: **16.11.1983**
(21) Anmeldenummer: 80100484.7
(22) Anmeldetag: 31.01.1980
(51) Int. Cl.: H01B 13/00, B05D 7/20

(54) **Verfahren und Vorrichtung zum Herstellen von lackisolierten Wickeldrähten, insbesondere Starkdrähten**
Method and device for manufacturing varnish-insulated winding wire, in particular thick wires
Procédé et dispositif de fabrication de fils à bobiner isolés par un vernis, en particulier fils épais

(30) Priorität: 30.07.1979 DE 2930870
(43) Veröffentlichungstag der Anmeldung: 04.02.1981
(73) Patentinhaber: Philips Kommunikations Industrie AG, 90411 Nürnberg (DE)
(72) Erfinder: Völker, Wolfgang, D-3548 Arolsen (DE); Schmitt, Alfons, D-3548 Arolsen (DE); Radeck, Fritz, D-3548 Arolsen (DE)
(74) Vertreter: Meier, Friedrich, Dipl.-Ing.

## Beschreibung

Die Erfindung bezieht sich auf ein Verfahren zum Herstellen lackisolierter Wickeldrähte, insbesondere Starkdrähte, gemäß dem ersten Teil des Anspruchs 1. Sie findet besonders Anwendung bei starken Wickeldrähten kreisförmigen oder profilierten Querschnittes mit einer Querschnittsfläche von mehr als 1,5 mm² bis zu beliebigen Querschnittsabmessungen handelsüblicher Wickeldrähte.

Bislang werden derartige Wickeldrähte hergestellt, indem ein entsprechend vorbereiteter Leiterdraht in mehrfacher Folge mit einer konzentrischen Lackisolierschicht aus Flüssiglack versehen, und nach Erreichen der gewünschten Isolierdicke zur Aushärtung des Isolierlackes durch einen entsprechend ausgebildeten Härtungsofen geführt wird. Als Isolierlack werden hierzu in einer geeigneten Kohlenwasserstoffverbindung, z.B. Cresol, gelöste Isolierstoffe verwendet, um die für den flüssigen lackauftrag notwendige Viskosität zu bewirken. Das Lösungsmittel muß vor bzw. bei dem Härten durch erhöhte Wärmeeinwirkung ausgedampft werden, ehe der eigentliche Härtungsprozeß des Lackes einsetzen kann, welcher der so gebildeten Isolierschicht die notwendigen elektrischen und mechanischen Eigenschaften verleiht.

Dieses übliche Verfahren ist wegen der beim Härten abgegebenen toxischen oder giftigen Dämpfe wenig umweltfreundlich und darüber hinaus äußerst energieaufwendig, wegen der Notwendigkeit der Verdampfungswärme für das Lösungsmittel, unabhängig vom eigentlichen Härtungsprozeß.

Andererseits sind bereits pulverförmige Beschichtungsmittel, z.B. aus DE-A-27 44 721, bekannt, um verschiedene Gegenstände, wie Garten-, Haus- und Küchengeräte, Gehäuse hierfür, Ventilatorflügel o.dgl. mit einer mechanisch ausreichend festen Korrosionsschutzschicht aus einem geeigneten Kunststoff zu versehen. Dieser wird in Pulverform auf elektrostatischem Wege in einer Beschichtungskammer aufgebracht, in welcher der zu beschichtende Gegenstand eine positive Elektrode bildet, so daß die in der Kammer auf geeignete Weise in Schwebe gehaltenen und durch das dort erzeugte Feld elektrisch negativ aufgeladenen Pulverteilchen sich darauf absetzen. So bildet sich in Abhängigkeit von der Verweildauer des Gegenstandes in der Kammer und sonstigen Faktoren ein daran relativ fest anhaftender pulvriger Belag, der durch entsprechende Nachbehandlung, insbesondere Wärmeanwendung geschmolzen und am Gegenstand aufgesintert und schließlich gehärter wird.

Aus US-A-3 019 126 ist auch schon ein Verfahren zum Überziehen langgestreckter Metallgegenstände wie Bänder oder Drähte mit einem Schutzbelag bekannt geworden, welcher aus verschiedenen, auf die Oberfläche der vorgewärmten Gegenstände in Pulverform fein verteilt aufgebrachten und durch Wärmezufuhr zu dem Belag geschmolzenen Werkstoffen bestehen kann. Das Aufbringen des Pulvermaterials kann hierbei auf elektrostatischem Wege mit Hilfe eines sogenannten "Fließbettes" in einer Kammer erfolgen, durch welche der Gegen-s-tand in vertikaler Richtung kontinuierlich hindurchgezogen wird, wobei das in die Kammer eingebrachte Pulver mittels eines getrennt zugeführten Luftstromes in Schwebe gehalten, und zugleich erhitzt oder durch eine in der Kammer angeordnete Hochspannungselektrode elektrostatisch aufgeladen wird, so daß es an der Oberfläche der beim Hindurchführen gegenpolig kontaktierten Gegenstände anhaftet. Sowohl die Luftzufuhr als auch die getrennte Zufuhr des Pulvers wird hierbei in Abhängigkeit von an verschiedenen höhenunterschiedlichen Stellen des schwebenden Pulver-Fließbettes kontinuierlich gemessenen Differenzdrücken zur Herbeiführung der jeweils gewünschten Pulverdichte automatisch gesteuert. Weitere wesentliche Verfahrensparameter sind die sich aus der Fließbetthöhe und der Abzugsgeschwindigkeit ergebende Kontaktzeit des Gegenstandes mit dem Pulvermaterial, die Vorwärmtemperatur, die Dichte des Pulvermaterials und dessen Korngröße und Schmelzcharakteristik.

Neben der für den rationellen Betrieb wenig geeigneten vertikalen Verfahrensweise hat diese insbesondere den wesentlichen Nachteil einer unzureichend genauen Steuerung der Pulverzufuhr, wodurch die für lackisolierte Wickeldrähte erforderliche, selektionsfreie Gleichförmigkeit der Dicke der Lackisolierung in den vorgeschriebenen Toleranzgrenzen sowie deren besondere Oberflächengüte nicht erreicht werden können. Darüber hinaus sind dieses bekannte Verfahren und die zu dessen Durchführung vorgesehene bekannte Vorrichtung zu kompliziert für eine rationelle, fehlerfreie Fertigung.

Es ist jedoch aus US-A-3 566 833 eine einfachere Vorrichtung für die Herstellung lackisolierter Wickeldrähte bekannt, in welcher der zu isolierende Draht horizontal durch ein in der üblichen Weise mit Pulverüberschuß betriebenes Fließbett aus mittels seitlich zugeführter Druckluft in Schwebe gehaltenem, durch eine Sprühpistole zusammen mit Druckluft zugeführten zugleich elektrostatisch aufgeladenen Pulvermaterial hindurchgeführt, hierbei mit dem Pulverbelag versehen und danach zu dessen Schmelzung und Sinterung durch einen Ofen geführt wird. Diese Vorrichtung weist an der Eintritts- und an der Austrittsöffnung für den zu isolierenden Draht verschiebbar angeordnete Buchsen auf, welche diesen teilweise abdecken und so eine Möglichkeit zum Einstellen der jeweils dem Einfluß der Pulverwolke in dem Fließbett ausgesetzten Drahtoberflächenlänge, bei gegebener Draht-Abzugsgeschwindigkeit schaffen.

Wie bei Fließbettverfahren üblich, wird der jeweilige Überschuß an Pulvermaterial und Luft durch eine im oberen Bereich dieser Vorrichtung vorgesehene Öffnung abgeführt. Das daraus mit dem Luftüberschuß entweichende Pulver kann zwar filtriert und zur Wiederverwendung aufbereitet werden, was jedoch zusätzliche Maßnahmen erfordert, die Qualität des rückgeführten Pulvermaterials vermindert und einen gewissen Verlustanteil desselben bedingt. Diese bekannte Vorrichtung weist jedoch keinerlei Einrichtung für die kontinuierliche Steuerung des Beschichtungsvorganges auf, so daß auch hiermit weder die notwendige Isolierdickengenauigkeit noch - selektionsbedingt - die erforderliche Oberflächengüte lackisolierter Wickeldrähte in einem ausreichenden Maße gewährleistet ist. Demzufolge sind die Isolierdicken damit gefertigter Lackdrähte sehr gering, etwa in der Größenordnung von 1'0 bis maximal 50,um. Dies entspricht jedoch nicht den neueren Erfordernissen bezüglich der Isolationszunahme isolierter Flachdrähte.

Elektrostatische Beschichtungskammern sind auf dem Markt erhältlich, die jedoch nicht - ohne weiteres - zur Herstellung lackisolierter, elektrischer Wickeldrähte geeignet sind. An diese werden nämlich besonders hohe Anforderungen gestellt, hinsichtlich der. Gleichmäßigkeit und der Dicke ihrer gehärteten Lackisolierung, welche die nach DIN vorgegebenen Endmaße mit größter Genauigkeit einhalten soll, wobei nur äußerst geringe Toleranzen von höchstens + 10 ym zulässig sind, um deren elektrische Eigenschaften, wie insbesondere die Spannungs-Durchschlagfestigkeit und die vorgesehenen Abmessungen der damit bewickelten Geräte zu gewährleisten. Für die über Tage und Wochen ununterbrochene, kontinuierliche Fertigung ist ferner ein gleichmäßiger Sinter- und Härtungsprozeß erforderlich, des seinerseits von der Gleichmäßigkeit der Korngröße des aufgetragenen Pulvers abhängig ist. Eine solche ist bei den bislang bekannten Verfahren dieser Art nicht gegeben.

Ferner ist aus FR-A-2 310 619 eine thermisch isolierte und darüber mit einem Polymer- Überzug versehene Fernmeldeader und ein Verfahren zu deren Herstellung bekannt geworden, wobei der dünne Ader-Leiter nach dem umfänglichen Aufbringen einer thermisch isolierenden Holzfasermasse und deren Trocknung in der vorausgehend beschriebenen Weise - mit Luft- und Pulver-Überschuß - in einem Fließbett einer elektrostatischen Beschichtungskammer mit der äußeren Polymerschicht versehen wird. Diese wird auf der Oberfläche der getrockneten Wärmeisolierung durch anschließendes Erhitzen mittels einer hinsichtlich ihrer Länge unter Berücksichtigung der Abzugsgeschwindigkeit ausgelegten Heizeinrichtung aufgeschmolzen und darauf festgesetzt.

Dieses bekannte Verfahren bringt ebenfalls die vorausgehend ge-s-childerten Nachteile des FIießbett-Pulverauftrags mit dem Luft- und Pulver-Überschuß mit sich und ist außerdem für die Lackdrahtherstellung, wobei ganz besondere Anforderungen an die Qualität, Isolierdicke und Oberflächenbeschaffenheit der nach dem Schmelzen der aus einem Duroplasten, z.B. einem Polyamid, bestehenden Pulverteilchen zusätzlich ausgehärteten Lackisolierung gestellt werden müssen, völlig ungeeignet.

Es ist aber aus US-A-4 051 809 eine Vorrichtung zum kontinuierlichen Reinigen und anschließenden Überziehen eines langgestreckten metallischen Gegenstandes, insbesondere eines Kupfer- oder Aluminiumdrahtes rechteckigen Querschnitts, bekannt, durch welche dieser geerdet und ebenfalls in horizontaler Richtung mit konstanter Zugspannung hindurchbewegt und hierbei nach erfolgter chemischer Reinigung seiner Oberfläche durch elektrostatischen Pulverauftrag und nachfolgendes Erhitzen mit einer elektrischen Isolierung versehen wird. Auch bei dieser Vorrichtung ist die Aufrechterhaltung eines Fließbettes aus elektrostatisch aufgeladenen Pulverteilchen vorgesehen, die über einer gasdurchlässigen Platte mittels von unten zugeführter Druckluft in Schwebe gehalten werden, wobei ähnlich wie bei der eingangs geschilderten Vorrichtung das Niveau des Fließbettes kontinuierlich gemessen und dementsprechend das Pulvermaterial gesondert zugeführt wird.

Ebenso wird auch bei dieser bekannten Vorrichtung der Überschuß an Luft und mit dieser hochgewirbeltem Pulvermaterial über ein Filter abgeführt, und nach entsprechender Aufbereitung wieder verwendet, wobei die vorausgehend geschilderten Nachteile in Kauf genommen werden müssen. Da ein wirksamer "Umgriff" des Pulvermaterials zur Beschichtung auch der vom Luftstrom abliegenden Rückseite des rechteckförmig profilierten Drahtes kaum zu erreichen ist, soll er vorzugsweise in einer solchen Lage durch die Vorrichtung gezogen werden, daß seine Schmalseite gegen unten bzw. oben weist. Dem Auftragsteil der Vorrichtung ist eine Induktions- oder Infrarot-Heizeinrichtung nachtgereiht, um die aufgetragene Pulverschicht aufzuschmelzen bzw. zu härten. Solche Heizeinrichtungen sind jedoch für den genannten Zweck nicht gut geeignet, da dadurch die Oberflächenbeschaffenheit der so gebildeten Lackisolierung nachteilig beeinflußt wird, indem sich bald eine vorgehärtete Oberflächenhaut bildet, welche das Austreten der zwischen den Pulverteilchen befindlichen Restluft verhindert.

Schließlich ist hinter einer der Heizeinrichtung nachgereihten Kühleinrichtung ein IsolierdickenMeßgerät zur kontinuierlichen Kontrolle der für die Lackdrahtqualität so wesentlichen enddicke der Isolierung vorgesehen. Hiermit festgestellte Abweichungen vom Sollwert der Isolierdicke müssen jedoch durch manuell herbeigeführte Änderungen der Verfahrensbedingungen, z.B. der Abzugsgeschwindigkeit und/oder der Fließbetthöhe bzw. Dichte korrigiert werden. Dies ist nicht nur umständlich, sondern auch unsicher, da diese Korrekturregelungen viel Aufmerksamkeit und Fingerspitzengefühl des Bedienungspersonals erfordern, womit sich aber dennoch unbrauchbare Ausschußstücke kaum vermeiden lassen.

Der Erfindung liegt die Aufgabe zugrunde, dieses bekannte Pulverbeschichtungsauftrags- und Härtungsverfahren so zu varriieren bzw. zu verbessern, daß es sich ohne manuelle Nachregelung für die Herstellung qualitativ hochwertiger lackisolierter Wickeldrähte mit ausreichender Isolierdicke eignet, wobei sowohl die Gleichmäßigkeit der Dicke der so hergestellten Lackisolierung als auch insbesondere ihre durch die Art der Aushärtung bedingten elektrischen und mechanischen Eigenschaften bei einer langzeitig ununterbrochenen Fertigung unter Bedingungen mit absoluter Sicherheit gewährleistet sind, die in Abhängigkeit vom jeweils zu isolierenden Draht im wesentlichen vorgegeben werden und sich im übrigen automatisch zur Erzielung einer optimalen Qualität des Produktes einstellen. Diese Aufgabe wird durch die im Anspruch 1 angegebene Erfindung gelöst. Eine vorteilhafte Ausgestaltung dieses Verfahrens ist mit dem Anspruch 2 angegeben.

Eine Vorrichtung zur Durchführung dieses Verfahrens ist mit dem Anspruch 3 umrissen. Vorteilhafte Ausgestaltungen dieser Vorrichtung ergeben sich aus dem Anspruch 4, welcher Einzelheiten der Sinter- und Härtungseinrichtung betrifft.

Der wesentliche Vorteil des neuen Verfahrens zur Herstellung lackisolierter Starkdrähte liegt in der dadurch geschaffenen Möglichkeit einer kontinuierlichen, wirtschaftlichen, umweltfreundlichen, über Tage und Wochen ununterbrochenen Fertigung von Lackdrähten bei Gewährleistung der erforderlichen Normqualität derselben. Diese ergibt sich aus der Kontinuität des Drahtdurchganges durch die kompakt angeordnete Vorrichtung unter Durchlauf- und Abzugsbedingungen des Drahtes sowie der Steuerung des Pulverauftrages der Isolierung und deren Sinterung und Härtung. Diese Bedingungen werden mit Beginn jeder Art der Fertigung, d.h. entsprechend dem jeweiligen Querschnitt und der Querschnittsabmessung des zu isolierenden Drahtes sowie des hierzu verwendeten Isolierpulvers eingestellt und regeln sich im übrigen selbsttätig so ein, da die Qualität der auf diese Weise erzeugten Lackisolierung und insbesondere deren Schichtdicke stets gewährleistet sind, die - unabhängig vom Drahtquerschnitt - üblicherweise 120,um betragen soll, wobei eine Abweichungstoleranz von höchstens ± l0,um zulässig ist.

Wesentlich ist hierfür, daß die Abzugsgeschwindigkeit entsprechend der für das Aushärten des betreffenden Isolierlackes in der Auftragsschichtdicke bzw. entsprechend dem jeweiligen Drahtquerschnitt erforderlichen Verweilzeit gewählt ist, wobei der zu isolierenden Draht mit jeweils konstant eingestellter gleichförmiger Geschwindigkeit zugeführt und als isolierter Draht mit vorgegebener Zugspannung abgezogen wird. Diese Geschwindigkeitsregelung wird mittels einer drehzahlgeregelten Umlenkrolle bewirkt, über die der Draht vor dem Eintritt in die elektrostatische Beschichtungskammer geführt wird, während die mechanische Spannungsregelung mittels einer Rutschkupplung zwischen dem Antrieb und der Trommel der Aufwickeleinheit erfolgt.

Ebenfalls erfindungswesentlich ist, daß die Auftragsschichtdicke nach dem Aushärten sowie gegebenenfalls. Der Kühlung des Isolierlackes kontinuierlich gemessen, und die Zufuhr des pulverförmigen Isolierlackes für die elektrostatische Beschichtung in unmittelbarer Abhängigkeit von den so ermittelten Meßwerten derart gesteuert wird, daß die pulverigen Lackteilchen unterschiedlicher Korngröße nahezu gleichzeitig und gleichmäßig auf den zu isolierenden Draht elektrostatisch aufgebracht werden. Hierbei wird der Lackauftrag kontinuierlich dem Sollwert der gewünschten Schichtdicke angepaßt und deren Gleichförmigkeit innerhalb des Rahmens der zulässigen Toleranzen der Isolierdicke bestimmt und zugleich eine bei den bisherigen Pulverauftragsverfahren unvermeidliche Selektion der Pulverteilchen vermieden.

Bei zu großer Pulverdichte in der Beschichtungskammer, also wenn in diese mit einem Mal zuviel Pulver eingeführt wird, ergibt es sich nämlich, daß die kleineren und somit leichteren Teilchen zuerst auf den zu beschichtenden Körper - den zu isolierenden Draht - abgesetzt werden, so daß die dickeren und somit schweren Pulverteilchen zunächst nur in geringem Maße am Draht anhaften bzw. erst nach durch den Verbrauch der leichteren Teilchen bewirkter Verringerung der Pulverdichte in der Beschichtungskammer zum Auftrag gelangen. Dies führt jedoch zu einem uneinheitlichen Pulverlackauftrag, der beim nachfolgenden Schmelz- und Sintervorgang, wobei die zwischen den Pulverteilchen befindliche Luft ausgetrieben wird, zu einem ungleichmäßig aufgeschmolzenen Überzug des Lackdrahtes, und nach dessen Härtung zu einem den hohen Genauigkeitsanforderungen nicht mehr entsprechenden Produkt führen würde. Durch die erfindungsgemäße Maßnahme wird eine derartige als "Selektion" bezeichnete Ercheinung beim elektrostatisch bewirkten Pulverauftrag mit Sicherheit dadurch vermieden, daß die Pulverdichte in der Beschichtungskammer im wesentlichen konstant gehalten wird, so daß ein gleichmäßiger dichter Auftrag von größeren und kleineren Pulverteilchen erfolgt.

Wesentlich für das erfindungsgemäße Verfahren ist auch, daß die Einwirkungsdauer bzw. die wirksame Strecke und die Intensität der elektrostatischen Beschichtung im Einklang mit der gleichförmigen Abzugsgeschwindigkeit des kontinuierlich bewegten isolierten Drahtes und mit der automatisch gesteuerten Zufuhr des pulverförmigen Isolierlackes zur Erzielung der gewünschten Dicke des Lackauftrages geregelt werden. Dies ist für die grundsätzliche Bestimmung der Größenordnung der Dicke des Pulverlackauftrages von ausschlaggebender Bedeutung, da die konstante Durchgangsgeschwindigkeit allein vom Sinter- und Härtungsprozeß, nicht jedoch von den Gegebenheiten des Pulverlackauftrages, abhängig gemacht wird.

Daher sind zusätzliche Maßnahmen erforderlich, um die dem elektrostatischen Lackauftrag ausgesetzte effektive Beschichtungsstrecke in der Kammer entsprechend dem Lackdraht querschnitt und der gewünschten Beschichtungsstärke einzustellen. Hierzu wird die wirksame Beschichtungsstrecke im allgemeinen allein in Abhängigkeit von den Querschnittsabmessungen des zu beschichtenden Drahtes bestimmt, wobei die Durchlaufgeschwindigkeit von der notwendigen Verweilzeit des jeweils verwendeten Beschichtungspulvers in dem mit Abstand nachgereihten Sinter- und Härtungsofen gewählt wird. Dieser kann entweder als Muffelofen mit mehreren Abschnitten unterschiedlicher Heizungsintensität oder auch als UV-Härtungskammer ausgebildet sein, wie sie beispielsweise in der DE - A - 28 43 895 (veröffentlicht am no. 4. 80) beschrieben ist.

Selbstverständlich richtet sich die Wahl des jeweils verwendeten pulvrigen Isolierstoffes nach der Art der vorgesehen Aushärtung. In der Regel werden hierfür Duroplaste, z.B. auf Polyurethan-Polyamidbasis verwendet, welche aus Komponenten zusammengesetzt sind, die zunächst aufgeschmolzen werden können und danach bei erhöhter Wärmezufuhr bzw. ultravioletter Strahlungseinwirkung in den duroplastischen Endzustand übergehen. Die Durchlaufgeschwindigkeit ist jedoch im wesentlichen von der Dauer des Sinter- und Härtungs-vorganges, also im Falle der Strahlungshärtung von der Strahlungsintensität und der hierzu vorgesehenen Einwirkungsstrecke bzw. bei der Wärmehärtung von der wirksamen Länge und der Temperatur jedes der hierfür vorgesehenen Ofenabschnitte abhängig.

Nachstehend ist die Erfindung unter Angabe weiterer Vorteile und Einzelheiten desselben anhand eines in der Zeichnung veranschaulichten Ausführungsbeispieles näher erläutert. Die Zeichnung zeigt in schematischer Darstellung eine Vorrichtung zum Herstellen von lackisolierten Wickeldrähten, insbesondere Starkdrähten unter Anwendung des erfindungsgemäßen Verfahrens.

Bei dieser Vorrichtung sind auf einer gemeinsamen Grundplatte 6 mit Traggestell hintereinander bzw. in verschiedenen Ebenen übereinander eine Abwickeleinheit 2, eine elektrostatisch wirksame Pulverbeschichtungskammer 3, eine Sinter- und Härtungseinrichtung 4 sowie eine mit einer Drahtkühlung kombinierte Drahtrückführungseinrichtung 5 und eine Aufwickeleinheit 1 so angeordnet, daß alle für die erfolgreiche Wickeldrahtisolierung notwendigen Einheiten raumsparend untergebracht sind und insgesamt eine kompakte Einheit bilden.

In der elektrostatisch wirksamen Pulverbeschichtungskammer 3 sind seitlich Flächenelektroden für die elektrostatische Aufladung der Pulverteilchen angebracht, welche durch die Einwirkung des pulsierenden Wechselfeldes einer am Boden der Kammer angeordneten Hochspannungselektrode - ohne jeglichen Fremdeinfluß durch einströmendes Gas o. dgl. - unter atmosphärischen Bedingungen in Schwebe gehalten werden. Die elektrostatische Pulverbeschichtungskammer 3 ist jedoch an ihrer Einführungs- sowie an ihrer Austrittsöffnung für den hindurchgeführten Draht mit je einer dort verschiebbar angeordneten Abdeckhülse 11 bzw. 12 ausgestattet. Die Abdeckhülsen 11, 12 dienen zur Bestimmung der wirksamen Strecke für die elektrostatische Beschichtung des hindurchgeführten Drahtes und können je nach den jeweiligen Erfordernissen in ihrer Lagerung 16 bzw. 17 weit gegen das Innere der Kammer vorgeschoben bzw. aus dieser herausgezogen werden, womit die wirksame Strecke zwischen dem Maximalwert der Kammerabmessung und einem Minimalwert beliebig eingestellt werden kann. Zwischen der Abwickeleinheit 2 und der Abdeckhülse 11 der pulverbeschichtungskammer 3 ist eine drehzahlgesteuerte Umlenkrolle 15 angeordnet, über welche der zu beschichtende Draht geführt und somit seine Bewegungsgeschwindigkeit genau eingeregelt wird. Da diese - wie bereits ausgeführt - im wesentlichen nur von den Sinter- und Härtungsbedingungen abhängig ist, wird für den notwendigen Schichtauftrag die wirksame Strecke mittels der vorbeschriebenen Abdeckhülsen 11, 12 entsprechend der Durchlaufgeschwindigkeit eingestellt, ebenso auch die Intensität des zwischen den seitlichen Elektroden der pulverbeschichtungskammer 3 darin erzeugten elektrischen Spannungsfeldes und die Pulverlackzufuhr in die Pulverbeschichtungskammer 3.

Diese erfolgt von wenigstens einem, vorzugsweise mehreren, oberhalb der Beschichtungskammer angeordneten Vorratsbehältern 8 über eine Zufuhrregeleinrichtung 9, die in die pulverbeschichtungskammer 3 einmündet, wobei die Zufuhrregeleinrichtung 9 über eine Meßwertübertragungseinrichtung 10 mit dem Meßwertgeber eines Isolier-dickenmeßgerätes 7 verbunden ist. Dieses ist an der Grunolplatte 6 zwischen dem Ausgang der Sinter- und Härtungseinrichtung 4 und dem Eingang der Kühlenrichtung der Drahtrückführungseinrichtung 5 oder hinter der letzteren angeordnet, wenn dies aus Gründen der räumlichen Gegebenheiten sowie der gewählten elektrischen oder mechanischen, z.B. hydraulischen Meßwertübertragungseinrichtung 10 von dem Isolierdickenmeßgerät 7 zur Zufuhrregeleinrichtung 9 bevorzugt wird. Zufolge dieser Einrichtungen ist die Pulverzufuhr vom Vorratsbehälter 8 zur Pulverbeschichtungskammer 3 kontinuierlich in Abhängigkeit von der Messung des Istwertes am fertigen Produkt so geregelt, daß die Pulverdichte in der Beschichtungskammer 3 stets gleich bleibt und dementsprechend ein gleichmäßiger Pulverauftrag ohne die vorausgehend beschriebene Erscheinung der Selektion erfolgt.

Im Abstand hinter der pulverbeschichtungskammer 3 ist die Sinter- und Härtungseinrichtung 4 angeordnet, welche wenigstens zwei voneinander getrennte Abschnitte 13 und 14 umfaßt, von welchen zumindest der eine als Sinterabschnitt (Abschnitt 13) mit mäßiger, regelbarer Wärmewirkung und zumindest der letzte als Härtungsabschnitt (Abschnitt 14), z.B. Ofen oder UV-Strahlungskammer, ausgestaltet ist. In der Regel wird jedoch ein regelbar beheizbarer Muffelofen bevorzugt, der seinerseits mit mehreren zur unterschiedlichen Temperaturabgabe eingerichteten Zonen ausgestattet sein kann.

Zur Erhöhung der Durchlauf- und somit der Fertigungsgeschwindigkeit können mehrere solcher Sinter- und/oder Härtungsabschnitte hintereinander geschaltet und - entsprechend dem jeweils verwendeten Isolierstoff - auf unterschiedliche Temperaturen so abgestellt sein, daß die pulverförmig aufgebrachte Isolierschicht des Wickeldrahtes mit einem Durchgang zunächst unter Austreibung des dazwischen befindlichen Lufteinschlusses wirksam aufgeschmolzen und auf dem Draht in Form einer gleichmäßigen Schicht festgesintert, und schließlich mit steigender Temperatur oder Strahlungsintensität gehärtet wird. Als besonders vorteilhaft hat sich die Anordnung einer Sinter- und Härtungseinrichtung in Form eines mehrteiligen Muffelofens erwiesen, dessen Abschnitte zur unterschiedlichen Regelung ihrer Heizungsintensität eingerichtet sind. Auf diese Weise läßt sich ein Temperaturprofil einregeln, das z.B. in einer ersten Sinterzone oder Stufe den pulverförmigen Isolierstoff von Raumtemperatur bis etwa 200°C stark aufheizt und hierbei zu einem sich gleichmäßig auf die Oberfläche verteilenden Belag schmilzt, welcher Vorgang in einer zweiten Stufe mit mäßig bis auf 250°C ansteigender Temperatur abgeschlossen wird. An diese schließt sich eine erste Härtungsstufe an, wobei der Belag von 250°C auf 300°C und schließlich in einer letzten Stufe bis 350°C erhitzt wird, womit der Wärmehärtungsvorgang abgeschlossen ist. Analog kann der beschichtete und nach dem Sintervorgang mit der Isolierung der gewünschten Schichtstärke versehene Wickeldraht zur Aushärtung durch eine entsprechend mit UV-Strahlung bestückte Kammer hindurchgeführt werden, die im Abstand hiervon dahinter oder auch darüber angeordnet, wobei dazwischen eine Kühlstrecke und eine entsprechende Umlenkung vorgesehen sein kann.

In jedem Fall werden nur lösungsmittelfreie Isolierstoffe verwendet, so daß weder beim Sintern noch beim Härten derselben umweltbelastende Dämpfe ausgeschieden werden. Wesentlich für die wirtschaftliche Fertigung ist der hierbei gegenüber dem bisher üblichen Verfahren wesentlich verringerte Wärmebedarf, da selbst im Sinter- und Härtungsofen die zum Aufschmelzen und Härten der Isolierschicht notwendige Wärme wesentlich geringer ist als bei den bisher verwendeten lösungsmittelenthaltenden Lackdrähten.

Nach der aus Platzgründen erfolgenden Umlenkung und der vorzugsweise oberhalb der Vorrichtung angeordneten Kühlung und Drahtrückführungs einrichtung 5 des so lackisolierten Wickeldrahtes wird dieser schließlich auf eine Aufwickeleinheit 1 aufgenommen, welche über eine Rutschkupplung so angetrieben ist, daß die mechanische Spannung des aufgenommenen beschichteten Drahtes bei seinem Durchgang durch die gesamte Vorrichtung auf einen optimal auf die Durchgangsgeschwindigkeit abgestimmten konstanten Wert einregelbar ist. Mit dieser Vorrichtung lassen sich auf die beschriebene Weise Wickeldrähte sehr unterschiedlicher Dicke und Querschnittsform auf äußerst wirtschaftliche und umweltfreundliche Weise herstellen.

### Beispiel 1

Leiterdicke 10 mm^{z} Querschnitt
lsollerdicke 120,um (Toleranz ± 10,um)
Abzugsgeschwindigkeit 5 m/Minute (bei 4 m Länge der Sinter- und Härtungseinrichtung)
wirksame Strecke des Pulverauftrages 400 mm
Auflandespannung der Pulverbeschichtungselektroden 20 kV

### Beispiel 2

Leiterdicke 50 mm²
Isolierdicke 120 Ilm
Abzugsgeschwindigkeit 2 m/Minute (bei 6 m Länge der Sinter- und Härtungseinrichtung)
wirksame Strecke des Pulverlackauftrages 500 mm
Aufladespannung 25 kV

## Patentansprüche

1. Verfahren zum Herstellen lackisolierter Wickeldrähte, insbesondere Starkdrähte, bei welchem der jeweils zu isolierende Draht mit konstanter Geschwindigkeit in horizontaler Richtung bewegt, durch im Einklang mit der Bewegungsgeschwindigkeit des Drahtes regelbaren, elektrostatisch wirksamen Lackauftrag kontinuierlich mit einem in Pulverform zugeführten Isolierlack gleichmäßig beschichtet, die so aufgebrachte Isolierschicht in einem Durchgang danach gesintert und gehärtet, der isolierte Draht gekühlt und schließlich mit vorgegebener Zugspannung abgezogen, wobei die Auftragsdicke des Isolierlackes kontinuierlich gemessen wird, dadurch gekennzeichnet, daß
a) der Draht mit einer im Einklang mit der Abzugsgeschwindigkeit entsprechend der für das Aushärten des Isolierlackes in der Auftragsschichtdicke erforderlichen Verweilzeit gewählten, gleichförmigen Geschwindigkeit zugeführt wird,
b) die Einwirkungsdauer oder die für den elektrostatischen Lackauftrag wirksame Strecke im Einklang mit der Zufuhr des pulverförmigen Isolierlackes in an sich bekannter Weise nach der gewünschten Auftragsdicke eingestellt wird,
(c) die Zufuhr des Isolierlackes in unmittelbar Abhängigkeit von den Dickenmeßwerten der Lackisolierung gesteuert, wobei der Lackauftrag kontinuierlich dem Sollwert der gewünschten Enddicke desselben angepaßt und
(d) die Gleichförmigkeit des Lackauftrages durch das nahezu gleichzeitige und gleichmäßige Aufbringen von pulvrigen Lackteilchen unterschiedlicher Korngröße auf den Draht bestimmt wird.

2. Verfahren nach Anspruch 1, dadurch gekennzeichnet, daß der pulvrige Isolierlack in einer umfänglich gleichen Schichtdicke auf den Draht aufgebracht wird, deren Endmaß nach dem Sintern und Härten des Lackes zumindest 50 µm, vorzugsweise mehr als 100 µm beträgt.

3. Vorrichtung zur Durchführung des Verfahrens nach Anspruch 1 oder 2, bei welcher eine Abwickeleinheit (2) eine elektrostatische pulverbeschichtungskammer (3), und über dieser wenigstens ein Vorratsbehälter (8) mit einer Zufuhrregeleinrichtung (9), in der Bewegungsrichtung des Drahtes hinter der pulverbeschichtungkammer (3) eine Sinter- und Härtungseinrichtung (4), Umlenk- und Kühleinrichtungen und eine Aufwickeleinheit (1) sowie hinter der Kühleinrichtung oder zwischen deren Eingang und dem Ausgang der Sinter- und Härtungseinrichtung (4) ein Isolierdickenmeßgerät (7) angeordnet sind, dadurch gekennzeichnet, daß
a) zwischen der Abwickeleinheit (2) und der elektrostatischen pulverbeschichtungskammer (3) eine drehzahlgeregelte Umlenkrolle (15), und zwischen dem Antrieb und der Trommel der Aufwickeleinheit (1) eine einstellbare Rutschkupplung angeordnet sind,
b) die Zufuhrregeleinrichtung (9) über eine elektrische oder mechanische Meßwertübertragungseinrichtung (10) mit einem Meßwertgeber des Isolierdickenmeßgerätes (7) verbunden ist, und
c) die elektrostatische pulverbeschichtungskammer (3) an ihrer Einführungs- und ihrer Austrittsöffnung für den Draht in an sich bekannter Weise mit je einer dort verschiebbar angeordneten Abdeckhülse (11 bzw. 12) ausgestattet ist.

4. Vorrichtung nach Anspruch 3, dadurch gekennzeichnet, daß die Sinter- und Härtungseinrichtung (4) als mehrteiliger Muffelofen ausgebildet ist, dessen Abschnitte zur unterschiedlichen Regelung ihrer Heizungsintensität eingerichtet sind.

## Revendications

1. Procédé de fabrication de fils de bobinages isolés au vernis, notamment de fils de forte section, dans lequel le fil à isoler se meut à vitesse constante en direction horizontale et par lequel un enduit de vernis électrostatiquement efficace et réglable est appliqué uniformément, en continu, en harmonie avec la vitesse de défilement du fil, le vernis isolant étant alimenté sous forme de poudre, la couche isolante ainsi appliquée étant ensuite frittée et durcie en une passe, après quoi le fil isolé est refroidi et finalement retiré de la machine sous une tension de traction préimposée, l'épaisseur de la couche de vernis isolant étant mesurée en continu; le procédé est caractérisé en ce que:
a) le fil est alimenté en fonction de la vitesse uniforme choisie, en harmonie avec le vitesse de défilement, selon le temps de séjour requis pour le durcissement complet du vernis isolant, en épaisseur de couche déposée,
b) la durée d'action ou la longueur de ligne efficace au point de vue de l'application électrostatique de vernis est réglée en harmonie avec l'alimentation du vernis isolant sous forme de poudre, d'une mainière intrinsèquement connue, selon l'épaisseur de la couche désirée,
c) l'alimentation en vernis isolant est commandée en fonction directe des valeurs mesurées d'épaisseur du vernis isolant, l'application de vernis étant continuellement adaptée à la valeur de consigne de l'épaisseur finale désirée et
d) l'uniformité du dépôt de vernis est déterminée sur le fil par l'application simultanée et uniforme de particules poudreuses de vernis de différentes granulométries.

2. Procédé conforme à la revendication 1, caractérisé en ce que le vernis isolant pourdreux est appliqué sur le fil en une épaisseur de couche égale sur la circonférence, dont la cote finale, après frittage et durcissement, s'élève au moins à 5µ µm et, de préférence à plus de 1µµ µm.

3. Dispositif de réalisation du procédé, conforme aux revendications 1 et 2, dans lequel sont disposés une dérouleuse (2), une chambre d'enduction électrostatique sous forme de poudre (3) set par-dessus au moins un réservoir de réserve (8) équipé d'un système de régulation de distribution (9), dans le sens de défilement du fil et derrière la chambre d'enduction (8), un dispositif de frittage et de durcissement (4), des systèmes de déflexion et de refroidissement et une réenrouleuse (1), ainsi que derrière le dispositif de refroidissement ou - entre l'entrée et la sortie du dispositif de frittage et de durcissement (4), un appareil de mesure de l'épaisseur de vernis isolant, (7), caractérisé en ce que:
a) entre la dérouleuse (2), et la chambre d'enduction électrostatique sous forme de poudre (3) est disposé en rouleau déflecteur (15) à régulation de nombre de tours et, entre l'entraînement et le tambour de la réenrouleuse (1), est disposé un accouplement à friction réglable,
b) le dispositif de régulation d'alimentation (9) est raccordé à un capteur de mesure de l'appareil de mesure d'épaisseur de la couche isolante (7), via un dispositif de transmission de la valeur mesurée (10) électrique ou mécanique, et
c) la chambre d'enduction électrostatique de poudre (3) est dotée à ses ouvertures d'entrée et de sortie d'une gaine de revêtement pour le fil, d'une manière intrinsèquement connue et qui est disposée de façon à pouvoir se décaler (11 ou 12).

4. Dispositif conforme à la revendication 3, caractérisé en ce que le dispositif de frittage et de durcissement (4) est conçu comme un four à moufle en plusieurs parties, dont la section est agencée pour permettre une régulation variable de son intensité de chauffe.

## Claims

1. Method for manufacturing varnish-insulated winding wire, especially thick wire, with which the wire to be insulated is moved horizontally at a constant speed, the electrostatically effective varnish layer which is variable in accordance with the speed of motion of the wire is continuously coated with an insulating varnish which is presented in powder form, the insulating layer thus applied is subsequently sintered and hardened in one operation, the insulated wire is cooled and finally pulled off with a preset tension whilst the thickness of the layer of the insulating varnish is continuously measured, characterized in that:
a) the wire is fed at a uniform speed in accordance with the pull-off speed and which is chosen in accordance with the sojourn time required for hardening of the insulating varnish in the layer thickness,
b) the reaction time or path effective for the electrostatic varnish layer is adjusted according to the desired thickness of the layer in a known manner,
c) the feed of insulating varnish is controlled in direct dependence on the thickness measurements of the insulating varnish, whilst the varnish layer is continuously adapted to the setpoint for final thickness of the insulating varnish and
d) uniformity of the varnish layer is determined by the almost simultaneous and uniform application of powdery particles of varnish of differing grain size on the wire.

2. Method according to Claim 1, characterized in that the powdery insulating varnish is applied to the wire in a layer thickness which is circumferentially the same, the final dimension of which is at least 5µ µm and preferably more than 100 µm after sintering and hardening of the varnish.

3. Device to implement the method according to Claims 1 or 2 with which a pay-off unit (2), an electrostatic powder application chamber (3), and above the latter at least one supply container (8) with a feed control device (9) are positioned, and arranged after the powder application chamber (3) in the direction of motion of the wire a sintering and hardening installation (4), deflection and cooling devices and a take-up unit (1) and, after the cooling device or between its input and output of the sintering and hardening installation (4), an insulation-thickness measuring instrument (7), characterized in that
a) a regulated-speed deflection roller (15) is arranged between the pay-off unit (2) and the electrostatic powder applicatiothe drive and the reel of the take-up unit (1),
b) the feed control device (9) is connected to a measurement transducer of the insulation-thickness measuring instrument (7) via an electric or mechanical measurement transmission device (10), and
c) the electrostatic powder application chamber (3) is equipped in a known manner with a covering bush (11 and 12) arranged in sliding fashion at its inlet orifice and its outlet orifice for the wire.

4. Device according to Claim 3, characterized in that the sintering and hardening installation (4) is in the form of a multi-part muffle furnace, the sections of which are equipped for the different regulation of their heat intensity.
